# EUROPÄISCHE PATENTSCHRIFT

(11) **EP 2 355 933 B1**
(45) Veröffentlichungstag und Bekanntmachung des Hinweises auf die Patenterteilung: **20.07.2016**
(21) Anmeldenummer: 09778846.7
(22) Anmeldetag: 06.10.2009
(51) Int. Cl.: B03D 1/004, B03D 1/02, B03D 1/01, B03D 101/02, B03D 103/04, B03D 103/06

(54) **MISCHUNG AUS EINEM AMINALKOXYLATESTER UND EINER QUARTERNÄREN AMMONIUMVERBINDUNG ALS SAMMLER FÜR SILIKATHALTIGE MINERALIEN**
MIXTURE OF AN AMINE ALKOXYLATE ESTER AND A QUATERNARY AMMONIUM COMPOUND AS A COLLECTOR FOR MINERALS CONTAINING SILICATE
MÉLANGE D'UN ESTER ALCOXYLATE D'AMINE ET D'UN COMPOSÉ D'AMMONIUM QUATERNAIRE EN TANT QUE COLLECTEUR POUR MINÉRAUX CONTENANT DU SILICATE

(30) Priorität: 07.11.2008 DE 102008056338
(43) Veröffentlichungstag der Anmeldung: 17.08.2011
(73) Patentinhaber: CLARIANT INTERNATIONAL LTD, 4132 Muttenz (CH)
(72) Erfinder: PEDAIN, Klaus, Ulrich, 63128 Dietzenbach-Steinberg (DE); DAHLMANN, Uwe, 55129 Mainz (DE)
(74) Vertreter: Mikulecky, Klaus
(86) Internationale Anmeldenummer: PCT/EP2009/007147
(87) Internationale Veröffentlichungsnummer: WO 2010/051895

(56) Entgegenhaltungen:
- EP-A- 1 949 964
- US-A- 4 678 562
- US-A- 4 701 257
- PAPINI RM ET AL: "Cationic flotation of iron ores: amine characterization and performance" MINERALS AND METALLURGICAL PROCESSING, CO, Bd. 18, Nr. 1, 1. Januar 2001 (2001-01-01), Seiten 5-9, XP009090087 ISSN: 0747-9182

## Beschreibung

Die vorliegende Erfindung betrifft die Verwendung von Zusammensetzungen aus Alkylammoniumsalzen und Aminalkoxylatestern in der flotativen Aufbereitung von silikathaltigen Mineralen und Erzen.

In der umgekehrten Flotation werden Verunreinigungen aus dem Wertmineral ausflotiert. Insbesondere Eisenerz, Calciumcarbonat, Phosphat und Feldspat werden häufig auf diese Weise aufbereitet. In vielen Fällen sind silikathaltige Mineralien die Hauptbestandteile dieser Verunreinigungen, die im Endprodukt Qualitätsminderungen hervorrufen. Hierzu gehören neben Quarz, Glimmer und Feldspat, auch Muskovit und Biotit. Zum Beispiel senkt ein hoher Silikatgehalt die Qualität von Eisenerzkonzentrat, so dass dieses zum Beispiel in Brasilien durch die Verwendung von Alkyletheraminen und Alkyletherdiaminen flotativ gereinigt wird, um aus dem silikatarmen Konzentrat hochwertige Stähle herstellen zu können.

Calciumcarbonat wird mit Hilfe von quaternären Ammoniumsalzen, basierend auf Fettsäuren oder Fettalkylimidazolinverbindungen, von silikathaltigen und farbgebenden Mineralien gereinigt. Da Calciumcarbonat neben Kaolin, Rutil und Talk als Weißpigment in der Papier- und Kunststoffherstellung verwendet wird, ist ein möglichst hoher Weißgrad beziehungsweise eine geringe Konzentration an farbgebenden Mineralien erwünscht. Aufgrund der Härte von Silikat würde dieses bei der Papierherstellung auch zu einer erhöhten Abnutzung an den Kalandern der Papiermaschinen führen. Daher wird Calciumcarbonat neben der Trockenaufbereitung über den flotativen Prozess gereinigt.

Allgemein strebt man an, durch die umgekehrte Flotation den Silikatgehalt, der im Falle des Calciumcarbonates oft als säureunlöslicher Bestandteil charakterisiert wird, unter 1,0 Gew.-% zu reduzieren. Der Gehalt an Silikat in der Aufgabe kann variieren und teilweise 10 bis 20 Gew.-% betragen.

Als Silikatsammler werden beispielsweise Fettamine, Alkyletheramine, Alkyletherdiamine oder quaternäre Ammoniumsalzverbindungen eingesetzt. Diese sind auch unter dem Handelsnamen Flotigam^{®} bekannt.
In WO-A-00/62937 wird die Verwendung quaternärer Ammoniumsalze zur Flotation von Eisenerz offenbart.
EP-A-0 876 222 beschreibt die Verwendung von biologisch abbaubaren Esterquats als Sammler für die Flotation nicht-sulfidischer Erze.
US-4 995 965 offenbart die Verwendung hydroxypropylierter quartärer Ammoniumsalze, unsymmetrisch substituierter Dimethyldialkylammoniumsalze und Dialkylhexahydropyrimidinverbindungen als Sammler in der umgekehrten Flotation von Kalziumcarbonat.
CA-A-1 187 212 offenbart quartäre Ammoniumsalze und bis-Imidazoline als Sammler in der Silikatflotation.

US-5 720 873 und EP 1 949 964 A1 offenbaren einen Sammler für die Silikatflotation, der neben einer quartären Ammoniumverbindung ein Aminalkoxylat umfasst.

PAPINI RM ET AL: "Cationic flotation of iron ores: amine characterization and performance" MINERALS AND METALLURGICAL PROCESSING, CO, Bd. 18, Nr. 1, 1. Januar 2001 (2001-01-01), Seiten 5-9, ISSN: 0747-9182 offenbart eine Übersicht zur kationischen Umkehrflotation von Eisenerzen.

Die im Stand der Technik beschriebenen Sammler für die Silikatflotation zeigen jedoch unzureichende Ergebnisse hinsichtlich Selektivität und Ausbeute. Aufgabe vorliegender Erfindung war es daher, einen verbesserten Sammler für die Silikatflotation bereitzustellen, der insbesondere in der umgekehrten Flotation aber auch in der direkten Flotation verwendet werden kann.
Überraschenderweise wurde gefunden, dass eine Sammlerkombination aus einem Alkylammoniumsalz und einem Aminalkoxylatester weniger Calcit-Feinkorn austrägt, als die bisher beschriebenen Sammler und Sammlerkombinationen und dadurch das Wertstoffausbringen deutlich verbessert wird, ohne dass dadurch der Gehalt an Silikaten im Konzentrat erhöht wird.

Gegenstand der Erfindung ist die Verwendung einer Zusammensetzung aus
A) mindestens einer quaternären Ammoniumverbindung, die mindestens einen, an das Ammoniumstickstoffatom gebundenen, gegebenenfalls Heteroatome enthaltenden, organischen Rest mit 8 bis 36 Kohlenstoffatomen enthält, und
B) mindestens einem Aminalkoxylatester der Formel (1) oder einem Salz davon worin
   - A, B: unabhängig voneinander ein C₂- bis C₅-Alkylenrest
   - R¹: ein C₈- bis C₂₄-Alkyl- oder Alkenylrest
   - R², R³, R⁴: unabhängig voneinander H oder ein C₈- bis C₂₄-Acylrest, mit der Maßgabe, dass mindestens einer der Reste R², R³ oder R⁴ für einen C₈- bis C₂₄-Acylrest steht
   - x, y, z: unabhängig voneinander eine ganze Zahl von 0 bis 50 mit der Maßgabe, dass x + y + z eine ganze Zahl von 1 bis 100 ist, bedeuten,
   in Mengen von 10 bis 5000 g/Tonne Erz als Sammler in der Silikatflotation.

Ein weiterer Gegenstand der Erfindung ist ein Verfahren zur Flotation von silikathaltigem Mineral, indem man eine Zusammensetzung aus A) und B) mit dem silikathaltigen Mineral in Kontakt bringt.

Ein weiterer Gegenstand der Erfindung ist eine Zusammensetzung, enthaltend 1 bis 99 Gew.-% des Bestandteils A) und 1 bis 99 Gew.-% des Bestandteils B).

Die Zusammensetzung aus A) und B) wird im Folgenden auch als erfindungsgemäßer Sammler bezeichnet.

Vorzugsweise ist die quaternäre Ammoniumverbindung, die den Bestandteil A) ausmacht, ein Tetraalkylammoniumsalz der Formel (2) worin
- R⁶, R⁷: unabhängig voneinander C₁- bis C₆-Alkylgruppen oder Benzylgruppen,
- R⁸, R⁹: unabhängig voneinander C₈- bis C₃₆-Alkylgruppen oder -Alkenylgruppen,
und
- X: ein Anion bedeuten.

Esterquats entsprechend der Formel (3) sind weitere bevorzugte Ausführungsformen der quaternären Ammoniumverbindung gemäß Bestandteil A), worin
- R¹⁰, R¹¹, R¹²: unabhängig voneinander H oder C₈- bis C₂₄-Acylgruppen,
- R⁵: eine C₁- bis C₆-Alkylgruppe oder eine Benzylgruppe,
- k, l, m: ganze Zahlen von 0 bis 5, und
- X: ein Anion, vorzugsweise Cl oder CH₃SO₄, bedeuten.

R¹, R⁸ und R⁹ stehen unabhängig voneinander für eine lineare oder verzweigte Alkyl- oder Alkenylgruppe. Bevorzugt ist, dass die Reste 8 bis 18. Kohlenstoffatome umfassen. Besonders bevorzugt sind 2-Ethylhexyl-, Isononyl-, Isodecyl- und Isotridecyl- sowie Dodecylreste.

R², R³, R⁴, R¹⁰, R¹¹ und R¹² stehen für Acylreste mit 8 bis 24 Kohlenstoffatomen. Die Acylreste umfassen vorzugszweise 10 bis 18 Kohlenstoffatome. Sie können linear oder verzweigt sein. Die Acylreste können gesättigt oder ungesättigt sein. Bevorzugte Acylreste sind Stearoyl- und Oleoylreste.

Bestandteil A) des erfindungsgemäßen Sammlers enthält mindestens einen an das Ammoniumstickstoffatom gebundenen, gegebenenfalls Heteroatome enthaltenden organischen Rest mit 8 bis 36 Kohlenstoffatomen. Der Rest kann vorzugsweise ein Alkyl-, Alkenyl- oder Acylrest sein, der weiterhin vorzugsweise so ausgestaltet ist, wie für R¹ oder R² offenbart.

A steht insbesondere entweder für eine Ethylen-(-C₂H₄-), eine Propylen-(-C₃H₆-) oder eine Butylengruppe (-C₄H₈-). Vorzugsweise steht A für eine Ethylengruppe.

B steht insbesondere entweder für eine Ethylen-(-C₂H₄-), eine Propylen-(-C₃H₆-) oder eine Butylengruppe (-C₄H₈-). Vorzugsweise steht B für eine Isopropylengruppe.

k, l und m stehen vorzugsweise unabhängig voneinander für 2, 3 oder 4, insbesondere 3.

x, y und z ergeben in der Summe vorzugsweise eine ganze Zahl von 15 bis 30, insbesondere 20 bis 25.

In einer bevorzugten Ausführungsform liegt der Aminoethoxylatester, der den Bestandteil B) ausmacht, in Form seiner Mono- oder Diammoniumsalze vor, die durch Neutralisation sowohl mit organischen als auch mineralischen Säuren erhalten werden.

Die Bestandteile A) und B) des erfindungsgemäßen Sammlers können mit anderen Sammlern des Standes der Technik, die von A) und B) verschieden sind, zusammen verwendet werden. Beispiele solcher von A) und B) verschiedenen weiteren Sammler sind

R¹⁴-O-R¹³-NH₂ (II)

worin R¹⁴ einer Kohlenwasserstoffgruppe mit 1 bis 40, vorzugsweise 8 bis 32 Kohlenstoffatomen und R¹³ einer aliphatischen Kohlenwasserstoffgruppe mit 2 bis 4 Kohlenstoffatomen entsprechen;

R¹⁷-O-R¹⁵-NH-R¹⁶-NH₂ (III)

worin R¹⁷ einer Kohlenwasserstoffgruppe mit 1 bis 40, vorzugsweise 8 bis 32 Kohlenstoffatomen, R¹⁵ und R¹⁶ einer oder verschiedenen aliphatischen Kohlenwasserstoffgruppe mit 2 bis 4 Kohlenstoffatomen entsprechen;

(R²¹R¹⁸NR¹⁹R²⁰)^{⊕} Y^{⊝} (IV)

worin R²¹, R¹⁸, R¹⁹ und R²⁰ einer oder verschiedenen Kohlenwasserstoffgruppen mit 1 bis 22 Kohlenstoffatomen und Y^{⊝} einem geeigneten Anion entsprechen;

R²²-NH₂ (V)

worin R²² einer Kohlenwasserstoffgruppe mit 1 bis 40, vorzugsweise 8 bis 32 Kohlenstoffatomen entspricht;

R²³-N-[D-NH₂]₂ (VI)

worin R²³ eine lineare oder verzweigte Alkylgruppe oder Alkenylgruppe mit 6 bis 24 Kohlenstoffatomen und D eine C₂- bis C₄-Alkylengruppe bedeuten.

Die Verwendung des erfindungsgemäßen Sammlers kann auch in Kombination mit Schäumern und Drückern, wie sie aus dem Stand der Technik bekannt sind, erfolgen. Um zu vermeiden, dass bei der Silikatflotation aus Eisenerz dieses mit ausgetragen wird, werden vorzugsweise hydrophile Polysaccharide, wie beispielsweise modifizierte Stärke, Carboxymethylcellulose, oder Gummi Arabicum in Dosierungen von 10 bis 1000 g/Tonne als Drücker zugegeben.

Die Silikatflotation wird vorzugsweise bei einem pH von 6 bis 12, insbesondere 8 bis 11 durchgeführt, welcher beispielsweise mit Natriumhydroxid eingestellt wird.

Die erfindungsgemäße Verwendung kann sowohl in der direkten als auch in der umgekehrten Silikatflotation erfolgen. Die erfindungsgemäße Verwendung ist auch dazu geeignet, Silikatsand von Verunreinigungen zu befreien, indem man den Silikatsand von den Verunreinigungen unter Verwendung der Verbindung der Zusammensetzung aus A) und B) flotativ trennt.

Die bevorzugte Zugabemenge des erfindungsgemäßen Sammlers beträgt 100 bis 1500 g/Tonne Erz, insbesondere 500 bis 600 g/Tonne Erz.

Das bevorzugte Gewichtsverhältnis für die erfindungsgemäße Zusammensetzung und Verwendung ist A: B = 99 : 1 bis 1 : 99, insbesondere 20 : 80 bis 80 : 20.

### Beispiele

Die Laborflotationsversuche wurden mit Hilfe einer Denver Flotationsmaschine, Typ D 12 in einer 2,5 L Glaszelle durchgeführt, wobei das Trübeniveau durch stete Zugabe von Trinkwasser auf gleichem Niveau gehalten wurde. Die Trübe enthielt 130 g Feststoff pro Liter.

Beispiel 1: Gemahlenes Calcit, 100 % < 250 µm, welches ca. 12 Gew.-% silikatische Mineralien, wie Quarz, Glimmer, sowie Graphit enthielt, wurde in eine 2,5 L Glaszelle überführt. Die Flotationstrübe wurde anschließende mit Trinkwasser auf einen Gehalt von 130 g Feststoff pro Liter Trübe eingestellt. Die Konditionierung der Flotationstrübe und die anschließende Flotation erfolgte mit einer DENVER Flotationsmaschine, Typ D-12.
Zur Flotation des Graphits wurde die Flotationstrübe zuerst mit 20 g/t eines Pineöls konditioniert. Das Pineöl wurde unverdünnt der Trübe zugesetzt und 1 min konditioniert. Das Graphit wurde in der Schaumphase ausflotiert (Graphit-Flotationsberge). Die Flotationsdauer war nach 3 min beendet.

Das Kammerprodukt wurde anschließend einer Silikatflotation unterzogen, wobei die Silikate in der Schaumphase ausgeschwommen wurden (SilikatFlotationsberge). In der Flotationszelle verblieb das gereinigte Calcit (Konzentrat). Die Silikatsammler wurden der Flotationstrübe unverdünnt zugesetzt und 1 min. konditioniert. Die anschließende Silikatflotation war nach 4 min beendet.

Die Flotationsfraktionen (Graphit-Flotationsberge, Silikatflotationsberge und Konzentrat) wurden entwässert, getrocknet, ausgewogen und zur Bestimmung des säureunlöslichen Anteils in 25 %iger HCl-Lösung aufgelöst. Der säureunlösliche Bestandteil (AIR) des Konzentrates ist ein Qualitätsmerkmal. Der AIR-Gehalt wird berechnet: % AIR = getrockneter Rückstand aus der HCl-Lösung / Einwaage in die HCl-Lösung x 100 %.

Ein weiteres Qualitätsmerkmal des Flotationskonzentrates ist dessen Weißgrad, der mit einem Photometer gegen Baryt gemessen wurde.

Die verwendeten Sammler und die damit erzielten Flotationsergebnisse sind in den folgenden Tabellen dargestellt.

Als Standardsammler wurden Dicocosalkyldimethylammoniumchlorid (Standardsammler 1), Dioleoyloxyethyl-hydroxyethylmethylammoniummethosulfat (Standardsammler 2) und Talgfettpropylendiamin mit 40 mol EO (Standardsammler 3) verwendet.

Als Beispiel für den erfindungsgemäßen Sammler (Sammler 4) wurde eine Mischung aus Dicocosalkyldimethylammoniumchlorid (Standardsammler 1, Bestandteil A)) und ethoxyliertem Cocosalkylpropylendiamin, verestert mit Ölsäure (A = Ethylen, R¹ = Cocosfettalkyl, R²,R³,R⁴ = Ölsäure, x,y,z in der Summe 50, Bestandteil B)) in verschiedenen Gewichtsverhältnissen It. Tabelle 3 verwendet.

**Tabelle 1:**

| Standardsammler 1 = Dicocosalkyldimethylammoniumchlorid | | | | |
|---|---|---|---|---|
| Standardsammler 2 = Dioleoyloxyethyl-hydroxyethylmethylammoniummethosulfat | | | | |
| Beispiel | Sammler | Zugabe [g/t] | AIR [%] | Ausbringen [%] |
| 1 (V) | 1 | 404 | 1,98 | 89,5 |
| 2 (V) | 1 | 455 | 1,1 | 88,7 |
| 3 (V) | 1 | 500 | 0,51 | 87,8 |
| 4 (V) | 2 | 478 | 2,56 | 90,1 |
| 5 (V) | 2 | 577 | 1,50 | 88,4 |
| 6 (V) | 2 | 693 | 0,74 | 86,3 |

**Tabelle 2:**

| Standardsammler 1 = Dicocosalkyldimethylammoniumchlorid | | | | | | |
|---|---|---|---|---|---|---|
| Standardsammler 3 = Talgfettpropylendiamin mit 40 mol EO | | | | | | |
| Beispiel | Sammler | Zugabe [g/t] | Sammler | Zugabe [g/t] | AIR [%] | Ausbringen [%] |
| 7 (V) | 1 | 500 | 3 | 0 | 0,51 | 87,8 |
| 8 (V) | 1 | 250 | 3 | 250 | 0,83 | 86,1 |
| 9 (V) | 1 | 350 | 3 | 150 | 0,52 | 87,2 |
| 10 (V) | 1 | 450 | 3 | 50 | 0,52 | 88,3 |
| 11 (V) | 1 | 0 | 3 | 500 | 1,32 | 84,5 |

**Tabelle 3**

| Verwendung des erfindungsgemäßen Sammlers 4 | | | | |
|---|---|---|---|---|
| Beispiel | Verhältnis A): B) | Zugabe [g/t] | AIR [%] | Ausbringen [%] |
| 12 (V) | 100 : 0 | 500 | 0,51 | 87,8 |
| 13 | 80 : 20 | 500 | 0,50 | 91,4 |
| 14 | 70 : 30 | 500 | 0,51 | 89,8 |
| 15 | 50 : 50 | 500 | 0,52 | 89,5 |
| 16 | 30 : 70 | 500 | 0,49 | 89,1 |
| 17 (V) | 0 : 100 | 500 | 1,62 | 84,0 |

| | | | | |
|---|---|---|---|---|
| AIR = Acid Insoluble Rest | | | | |

Die Ergebnisse zeigen, dass der Standardsammler im Vergleich zum erfindungsgemäßen Sammler ein deutlich geringeres Calcitausbringen ergibt.

## Patentansprüche

1. Verwendung einer Zusammensetzung aus
A) mindestens einer quaternären Ammoniumverbindung, die mindestens einen, an das Ammoniumstickstoffatom gebundenen, gegebenenfalls Heteroatome enthaltenden, organischen Rest mit 8 bis 36 Kohlenstoffatomen enthält, und
B) mindestens einem Aminalkoxylatester der Formel (1) oder einem Salz davon worin
A, B unabhängig voneinander ein C₂- bis C₅-Alkylenrest
R¹ ein C₈- bis C₂₄-Alkylrest oder -Alkenylrest
R², R³, R⁴ unabhängig voneinander H oder ein C₈- bis C₂₄-Acylrest, mit der Maßgabe, dass mindestens einer der Reste R², R³ oder R⁴ für einen C₈- bis C₂₄-Acylrest steht
x, y, z unabhängig voneinander eine ganze Zahl von 0 bis 50 mit der Maßgabe, dass x + y + z eine ganze Zahl von 1 bis 100 ist, bedeuten,
in Mengen von 10 bis 5000 g/Tonne Erz als Sammler in der Silikatflotation.

2. Verwendung nach Anspruch 1, wobei das Ammoniumsalz A) aus Tetraalkylammoniumsalzen und Esterquats ausgewählt ist.

3. Verwendung nach Anspruch 2, wobei das Tetraalkylammoniumsalz der Formel (2) entspricht worin
R⁶, R⁷ unabhängig voneinander C₁- bis C₆-Alkylgruppen oder Benzylgruppen,
R⁸, R⁹ unabhängig voneinander C₈- bis C₃₆-Alkylgruppen oder -Alkenylgruppen,
und
X ein Anion bedeuten.

4. Verwendung nach Anspruch 2, wobei das Esterquat der Formel (3) entspricht, worin
R¹⁰, R¹¹, R¹² unabhängig voneinander H oder C₈- bis C₂₄-Acylgruppen,
R⁵ eine C₁- bis C₆-Alkylgruppe oder eine Benzylgruppe,
k, l, m unabhängig voneinander ganze Zahlen von 0 bis 5, und
X ein Anion, vorzugsweise Cl oder CH₃SO₄, bedeuten.

5. Verwendung nach einem oder mehreren der Ansprüche 1 bis 4, wobei R¹, R², R³, R⁴, R⁸, R⁹, R¹⁰, R¹¹ und R¹² unabhängig voneinander aus linearen oder verzweigten Alkyl-, Alkenyl- oder Acylresten mit 8 bis 18 Kohlenstoffatomen ausgewählt sind.

6. Verwendung nach Anspruch 5, wobei R¹, R², R³, R⁴, R⁸, R⁹, R¹⁰, R¹¹ und R¹² unabhängig voneinander aus 2-Ethylhexan-, Isononan-, Isodekan-, Dekan-, Dodekan- oder Isotridekanresten bzw. den entsprechenden Acylresten ausgewählt sind.

7. Verwendung nach einem oder mehreren der Ansprüche 1 bis 6, wobei A für eine Ethylengruppe (-C₂H₄-) steht.

8. Verwendung nach einem oder mehreren der Ansprüche 4 bis 7, worin k, I und m unabhängig voneinander für 2, 3 oder 4 stehen.

9. Verwendung nach einem oder mehreren der Ansprüche 1 bis 8, worin x, y und z in der Summe eine ganze Zahl von 15 bis 30 ergeben.

10. Verwendung gemäß einem oder mehreren der Ansprüche 1 bis 9 zur umgekehrten Flotation von silikathaltigen Mineralien aus Eisenerz, Phosphaterz oder Calciumcarbonat.

11. Verwendung gemäß einem oder mehreren der Ansprüche 1 bis 10 zur Reinigung von Silikatsand.

12. Verwendung gemäß einem oder mehreren der Ansprüche 1 bis 11 in Kombination mit Schäumern und Drückern.

13. Verwendung gemäß einem oder mehreren der Ansprüche 1 bis 12 in einem pH-Bereich von 7 bis 12.

14. Verwendung gemäß einem oder mehreren der Ansprüche 1 bis 13 in Mengen von 0,1 bis 1,5 kg pro Tonne Erz.

15. Zusammensetzung, enthaltend
A) mindestens eine quaternären Ammoniumverbindung, die mindestens einen, an das Ammoniumstickstoffatom gebundenen, gegebenenfalls Heteroatome enthaltenden, organischen Rest mit 1 bis 36 Kohlenstoffatomen enthält, und
B) mindestens einen Aminalkoxylatester der Formel (1) oder ein Salz davon worin
A, B unabhängig voneinander ein C₂- bis C₅-Alkylenrest
R¹ ein C₈- bis C₂₄-Alkylrest oder -Alkenylrest,
R², R³, R⁴ unabhängig voneinander H oder ein C₈- bis C₂₄-Acylrest, mit der Maßgabe, dass mindestens einer der Reste R², R³ oder R⁴ für einen C₈- bis C₂₄-Acylrest steht
x, y, z unabhängig voneinander eine ganze Zahl von 0 bis 50 mit der Maßgabe, dass x + y + z eine ganze Zahl von 1 bis 100 ist, bedeuten,
im Gewichtsverhältnis von 99 : 1 bis 1 : 99.

## Claims

1. The use of a composition of
A) at least one quaternary ammonium compound which contains at least one organic radical having 8 to 36 carbon atoms that is bound to the ammonium nitrogen atom and possibly contains heteroatoms, and
B) at least one amine alkoxylate ester of the formula (1) or a salt thereof where
A, B independently of one another are a C₂ to C₅ alkylene radical
R¹ is a C₈ to C₂₄ alkyl radical or C₈ to C₂₄ alkenyl radical
R², R³, R⁴ independently of one another are H or a C₈ to C₂₄ acyl radical, with the proviso that at least one of the radicals R², R³ or R⁴ is a C₈ to C₂₄ acyl radical
x, y, z independently of one another are an integer from 0 to 50 with the proviso that x + y + z is an integer from 1 to 100,
in amounts of 10 to 5000 g/metric ton of ore as collector in silicate flotation.

2. The use as claimed in claim 1, wherein the ammonium salt A) is selected from tetraalkylammonium salts and esterquats.

3. The use as claimed in claim 2, wherein the tetraalkylammonium salt corresponds to the formula (2) where
R⁶, R⁷ independently of one another are C₁ to C₆ alkyl groups or benzyl groups,
R⁸, R⁹ independently of one another are C₈ to C₃₆ alkyl groups or C₈ to C₃₆ alkenyl groups
and
X is an anion.

4. The use as claimed in claim 2, wherein the esterquat corresponds to the formula (3) where
R¹⁰, R¹¹, R¹² independently of one another are H or C₈ to C₂₄ acyl groups,
R⁵ is a C₁ to C₆ alkyl group or a benzyl group,
k, l, m independently of one another are integers from 0 to 5, and
X is an anion, preferably Cl or CH₃SO₄.

5. The use as claimed in one or more of claims 1 to 4, wherein R¹, R², R³, R⁴, R⁸, R⁹, R¹⁰, R¹¹ and R¹² independently of one another are selected from linear or branched alkyl, alkenyl or acyl radicals having 8 to 18 carbon atoms.

6. The use as claimed in claim 5, wherein R¹, R², R³, R⁴, R⁸, R⁹, R¹⁰, R¹¹ and R¹² independently of one another are selected from 2-ethylhexane, isononane, isodecane, decane, dodecane or isotridecane radicals or the corresponding acyl radicals.

7. The use as claimed in one or more of claims 1 to 6, wherein A is an ethylene group (-C₂H₄-).

8. The use as claimed in one or more of claims 4 to 7, where k, l and m independently of one another are 2, 3 or 4.

9. The use as claimed in one or more of claims 1 to 8, where the sum of x, y and z gives an integer from 15 to 30.

10. The use as claimed in one or more of claims 1 to 9 for reverse flotation of silicate-containing minerals from iron ore, phosphate ore or calcium carbonate.

11. The use as claimed in one or more of claims 1 to 10 for purifying silicate sand.

12. The use as claimed in one or more of claims 1 to 11 in combination with frothers and depressants.

13. The use as claimed in one or more of claims 1 to 12 in a pH range of 7 to 12.

14. The use as claimed in one or more of claims 1 to 13 in amounts of 0.1 to 1.5 kg per metric ton of ore.

15. A composition containing
A) at least one quaternary ammonium compound which contains at least one organic radical having 1 to 36 carbon atoms that is bound to the ammonium nitrogen atom and possibly contains heteroatoms, and
B) at least one amine alkoxylate ester of the formula (1) or a salt thereof where
A, B independently of one another are a C₂ to C₅ alkylene radical
R¹ is a C₈ to C₂₄ alkyl radical or C₈ to C₂₄ alkenyl radical
R², R³, R⁴ independently of one another are H or a C₈ to C₂₄ acyl radical, with the proviso that at least one of the radicals R², R³ or R⁴ is a C₈ to C₂₄ acyl radical
x, y, z independently of one another are an integer from 0 to 50 with the proviso that x + y + z is an integer from 1 to 100,
in the weight ratio of 99:1 to 1:99.

## Revendications

1. Utilisation d'une composition de
A) au moins un composé d'ammonium quaternaire, qui contient au moins un radical organique de 8 à 36 atomes de carbone, contenant éventuellement des hétéroatomes, relié à l'atome d'azote de l'ammonium, et
B) au moins un ester d'alcoxylate d'amine de formule (1) ou un sel de celui-ci, dans laquelle
A, B signifient indépendamment l'un de l'autre un radical alkylène en C₂ à C₅,
R¹ signifie un radical alkyle ou alcényle en C₈ à C₂₄,
R², R³, R⁴ signifient indépendamment les uns des autres H ou un radical acyle en C₈ à C₂₄, à condition qu'au moins un des radicaux R², R³ ou R⁴ représente un radical acyle en C₈ à C₂₄,
x, y, z signifient indépendamment les uns des autres un nombre entier de 0 à 50, à condition que x + y + z soit un nombre entier de 1 à 100,
en quantités de 10 à 5 000 g/tonne de minerai en tant que collecteur dans la flottation de silicates.

2. Utilisation selon la revendication 1, dans laquelle le sel d'ammonium A) est choisi parmi les sels de tétraalkylammonium et les esters quaternaires.

3. Utilisation selon la revendication 2, dans laquelle le sel de tétraalkylammonium correspond à la formule (2) dans laquelle
R⁶, R⁷ signifient indépendamment l'un de l'autre des groupes alkyle en C₁ à C₆ ou des groupes benzyle,
R⁸, R⁹ signifient indépendamment l'un de l'autre des groupes alkyle ou alcényle en C₈ à C₃₆,
et
X signifie un anion.

4. Utilisation selon la revendication 2, dans laquelle l'ester quaternaire correspond à la formule (3) dans laquelle
R¹⁰, R¹¹, R¹² signifient indépendamment les uns des autres H ou des groupes acyle en C₈ à C₂₄,
R⁵ signifie un groupe alkyle en C₁ à C₆ ou un groupe benzyle,
k, l, m signifient indépendamment les uns des autres des nombres entiers de 0 à 5, et
X signifie un anion, de préférence Cl ou CH₃SO₄.

5. Utilisation selon une ou plusieurs des revendications 1 à 4, dans laquelle R¹, R², R³, R⁴, R⁸, R⁹, R¹⁰, R¹¹ et R¹² sont choisis indépendamment les uns des autres parmi les radicaux alkyle, alcényle ou acyle linéaires ou ramifiés de 8 à 18 atomes de carbone.

6. Utilisation selon la revendication 5, dans laquelle R¹, R², R³, R⁴, R⁸, R⁹, R¹⁰, R¹¹ et R¹² sont choisis indépendamment les uns des autres parmi les radicaux 2-éthyléthane, isononane, isodécane, décane, dodécane ou isotridécane ou les radicaux acyle correspondants.

7. Utilisation selon une ou plusieurs des revendications 1 à 6, dans laquelle A représente un groupe éthylène (-C₂H₄-).

8. Utilisation selon une ou plusieurs des revendications 4 à 7, dans laquelle k, l et m représentent indépendamment les uns des autres 2, 3 ou 4.

9. Utilisation selon une ou plusieurs des revendications 1 à 8, dans laquelle la somme de x, y et z est un nombre entier de 15 à 30.

10. Utilisation selon une ou plusieurs des revendications 1 à 9 pour la flottation inversée de minéraux contenant des silicates à partir de minerai de fer, de minerai de phosphate ou de carbonate de calcium.

11. Utilisation selon une ou plusieurs des revendications 1 à 10 pour la purification de sable silicaté.

12. Utilisation selon une ou plusieurs des revendications 1 à 11 en combinaison avec des dispositifs de moussage et de mise sous pression.

13. Utilisation selon une ou plusieurs des revendications 1 à 12 dans une plage de pH allant de 7 à 12.

14. Utilisation selon une ou plusieurs des revendications 1 à 13 en quantités de 0,1 à 1,5 kg par tonne de minerai.

15. Composition, contenant :
A) au moins un composé d'ammonium quaternaire, qui contient au moins un radical organique de 1 à 36 atomes de carbone, contenant éventuellement des hétéroatomes, relié à l'atome d'azote de l'ammonium, et
B) au moins un ester d'alcoxylate d'amine de formule (1) ou un sel de celui-ci, dans laquelle
A, B signifient indépendamment l'un de l'autre un radical alkylène en C₂ à C₅,
R¹ signifie un radical alkyle ou alcényle en C₈ à C₂₄,
R², R³, R⁴ signifient indépendamment les uns des autres H ou un radical acyle en C₈ à C₂₄, à condition qu'au moins un des radicaux R², R³ ou R⁴ représente un radical acyle en C₈ à C₂₄,
x, y, z signifient indépendamment les uns des autres un nombre entier de 0 à 50, à condition que x + y + z soit un nombre entier de 1 à 100,
en un rapport en poids de 99:1 à 1:99.
